# EUROPÄISCHE PATENTSCHRIFT

(11) **EP 0 084 134 B1**
(45) Veröffentlichungstag und Bekanntmachung des Hinweises auf die Patenterteilung: **30.07.1986**
(21) Anmeldenummer: 82111711.6
(22) Anmeldetag: 16.12.1982
(51) Int. Cl.: C14C 3/28

(54) **Verfahren zum Nachgerben**
Retanning process
Procédé de retannage

(30) Priorität: 16.01.1982 DE 3201226
(43) Veröffentlichungstag der Anmeldung: 27.07.1983
(73) Patentinhaber: BASF Aktiengesellschaft, 67063 Ludwigshafen (DE)
(72) Erfinder: Hoehr, Lothar, Dr., D-6520 Worms 1 (DE); Lach, Dietrich, Dr., D-6701 Friedelsheim (DE); Streicher, Rolf, D-6520 Worms 15 (DE)

## Beschreibung

Die Hauptgerbung wird üblicherweise mit mineralischen Gerbstoffen, wie basischen Chrom-, Aluminium- und/oder Zirkonsalzen allein oder in Kombination mit synthetischen Gerbstoffen durchgeführt.' Eine anschließende Nachgerbung mit natürlichen oder synthetischen Gerbstoffen dient der Verbesserung der sensorischen Eigenschaften des Leders wie Griff, Weichheit, Narbenbeschaffenheit und Fülle. Es handelt sich also nicht um eine Gerbung im strengen Sinne des Wortes, d. h. eine ausgeprägte Erhöhung der Schrumpfungstemperatur des Leders erfolgt dabei in der Regel nicht. Als Gerbstoff in der Nachgerbung werden beispielsweise Syntane, also wasserlösliche Kondensationsprodukte aus z. B. Naphthalinsulfonsäure und Formaldehyd oder aus Phenolsulfonsäure, Formaldehyd und Harnstoff, ferner Ligninsulfonsäuren und seit einigen Jahren auch wasserlösliche Polymere und Copolymere auf der Basis von Acrylsäure und anderen ungesättigten polymerisierbaren Carbonsäuren, in der Regel in Kombination mit den vorgenannten Syntanen, eingesetzt. Sie haben alle anionischen Charakter, wodurch die Färbungen mit den üblichen anionischen Farbstoffen mehr oder weniger stark aufgehellt werden.

Einen Fortschritt in dieser Beziehung bieten Gerbstoffe gemäß DE-A-28 43 233, bei denen im Gegensatz zu konventionellen Syntanen geringe Mengen aromatischer Amine einkondensiert sind. Diese Produkte verleihen dem Leder zwar bei Alleinverwendung zum Nachgerben gute färberische Eigenschaften, sind jedoch nicht in der Lage, die Färbungen von Ledern, die mit herkömmlichen Syntanen nachgegerbt sind, zu vertiefen. Außerdem ist ihre Füllwirkung geringer als die von handelsüblichen Polymergerbstoffen auf Basis Acrylsäure oder Methacrylsäure.

In der DE-A-2 127 959 werden polyampholytische Harze mit einem Verhältnis von Carboxyl- zu Aminogruppen von 97,5 : 2,5 bis 35 : 45 beschrieben. Als aminogruppenhaltige Monomere gehen insbesondere basische Ester, bevorzugt das Dimethylaminoethylmethacrylat, hervor. Die basischen Ester haben den Nachteil, daß sie hydrolyseempfindlich sind, und die färberischen Eigenschaften eines mit einem solchen Polymergerbstoff behandelten Leders lassen noch zu wünschen übrig.

Der Erfindung lag daher die Aufgabe zugrunde, ein Gerbverfahren zu entwickeln, das diese Nachteile vermeidet, d. h. das dem Leder auch bei Mitverwendung von anionischen Gerb- und Nachgerbstoffen günstige färberische Eigenschaften und eine gute Fülle vermittelt.

Die Lösung dieser Aufgabe besteht in dem Verfahren zum Nachgerben nach den Ansprüchen.

Der erfindungsgemäß einzusetzende Polymergerbstoff muß wasserlöslich sein, d. h. es sollten mindestens 2, vorzugsweise mindestens 10 gew.%ige wäßrige Lösungen unter den üblicherweise bei der Nachgerbung vorliegenden Bedingungen (pH 3,5 bis 6, vorzugsweise 4 bis 5,5 ; Temperatur 10 bis 70, vorzugsweise 30 bis 45 °C) herstellbar sein. Das Polymere muß hierbei nicht unbedingt vollständig echt (klar) gelöst sein, es genügt auch eine kolloidale (also mehr oder weniger trübe) Lösung. Echte Lösungen werden aber bevorzugt. Die Einsatzmenge an Polymergerbstoff beträgt 0,025 bis 2,5, vorzugsweise 0,25 bis 1,6 %, bezogen auf Falzgewicht.

In wäßriger Lösung liegt je nach dem pH-Wert ein mehr oder weniger großer Teil der Carboxylgruppen in Salzform vor. Die Art des Kations spielt praktisch keine Rolle ; die üblichsten sind Natrium-, Kalium- und insbesondere Ammonium-lonen. Als Ammonium-lonen kommen auch Mono-, Di- und Trialkylammonium-lonen mit 1 bis 6 Kohlenstoffatomen im Alkylrest in Betracht.

Der erfindungsgemäß einzusetzende Polymergerbstoff wird in üblicher Weise durch Copolymerisation in wäßriger oder organischer Lösung, in Dispersion oder in Substanz mit den üblichen radikalischen Startern (z. B. Peroxide, Azodiisobutyronitril) erhalten.

Das Polymere hat einen K-Wert nach Fikentscher (Cellulose-Chemie 13, 1932, Seiten 58 bis 64 und 71 bis 74), gemessen in Dimethylformamid, von 15 bis 80, vorzugsweise 20 bis 60. Die Messung erfolgt bei 60 °C in einem Gemisch aus 60 Teilen Dimethylformamid und 40 Teilen Eisessig bei einer Konzentration von 1 g/100 ml.

Das Zahlenverhältnis von Amino- zu Säuregruppen im erfindungsgemäßen Polymergerbstoff soll bei 1 : 20 bis 17 : 20, vorzugsweise bei 1 : 8 bis 1 : 2 liegen, und der Gehalt an Carboxylgruppen soll 6 bis 40, vorzugsweise 12 bis 30 Gew. % des gesamten Polymeren betragen. Der Begriff « Carboxylgruppen soll hier auch Carboxylatgruppen einschließen.

Die erfindungsgemäße Nachgerbung kann separat in einem gesonderten Arbeitsgang oder zusammen mit der Färbung und Fettung erfolgen. Es ist wie erwähnt möglich und sogar bevorzugt, sie mit einer konventionellen Nachgerbung, also mit anionischen Nachgerbstoffen, zu kombinieren oder sie daran anzuschließen.

Die erfindungsgemäß einzusetzenden Polymergerbstoffe vermitteln dem Leder neben einer guten Fülle vor allem gute färberische Eigenschaften. Polymergerbstoffe werden, wie erwähnt, üblicherweise in Kombination mit Syntanen eingesetzt. In der Regel wird hierbei beobachtet, daß diese Kombination die Färbung noch stärker aufhellt als der Einsatz des Syntans allein. Die erfindungsgemäßen Polymergerbstoffe besitzen diesen Nachteil nicht, abhängig von der Art des eingesetzten aminogruppenhaltigen Mono-' meren kann sogar eine mehr oder weniger deutliche Farbvertiefung gegenüber der Färbung des nur mit Syntanen nachbehandelten Leders erreicht werden. Bezüglich dieser farbvertiefenden Wirkung sind die erfindungsgemäßen Polymergerbstoffe den aus DE-A-28 43 233 bekannten aminogruppenhaltigen Syntanen überraschenderweise deutlich überlegen. Dies ist insbesondere deshalb überraschend, weil die Zahl der Carboxylgruppen beim erfindungsgemäßen Polymergerbstoff die der Aminogruppen übersteigt. Hinzu kommt in der Regel noch eine bessere Füllwirkung und eine bessere Lichtechtheit.

Die in .den Beispielen genannten Teile sind Gewichtsteile, und auch die Prozente beziehen sich auf das Gewicht, und zwar, sofern nichts anderes angegeben oder sich nichts anderes von selbst ergibt, auf das Falzgewicht.

Die in den Beispielen genannten Einsatzstoffe, abgesehen von den erfindungsgemäßen Polymergerbstoffen, sind handelsüblich. Die Polymerisationen wurden unter Schutzgasatmosphäre (Stickstoff) durchgeführt.

### Beispiel 1

In einem mit Rückflußkühler und Rührer versehenen Reaktionsgefäß wurden 32 Teile Methacrylsäure, 18 Teile Dimethylaminopropylmethacrylamid, 60 Teile Acrylnitril mit 80 Teilen Dimethylformamid und 20 Teilen Aceton gemischt, auf 85 °C erhitzt und mit 4 Teilen Azoisobuttersäuredinitril (AIBN) innerhalb von 1 Stunde versetzt. Die Innentemperatur stieg dabei auf 120 °C. Nach 1 stündiger Nachpolymerisation bei 120 °C wurde abgekühlt und der Ansatz durch Zugabe von 30 Teilen 20 %iger wäßriger NH₃-Lösung und 356 Teilen Wasser gelöst. Es resultierte eine Lösung mit einem Feststoffgehalt von 22,3 %.

Die erhaltene Lösung wurde folgendermaßen zur Nachgerbung eingesetzt: Zunächst wurden 100 Teile falzfeuchtes Chromrindleder in 100 Teilen Wasser bei 30 °C mit 1 Teil Natriumformiat und 0,4 Teilen Natriumhydrogenkarbonat entsäuert. Anschließend wurde in 100 Teilen frischer wäßriger Flotte bei einer Temperatur von 40 °C zunächst mit 1 Teil eines handelsüblichen neutralisierten Färbereihilfsmittels auf Basis Phenolsulfonsäure 20 Minuten gewalkt, danach wurden 7 Teile Gerbstofflösung zugesetzt. Nachdem weitere 40 Minuten gewalkt worden war, wurden noch 4 Teile eines handelsüblichen Vollgerbstoffs auf Phenolbasis in die Flotte gegeben und weitere 60 Minuten gewalkt. Danach wurde noch 1 Teil des Farbstoffs Acid Brown 161 hinzugefügt. Nachdem weitere 30 Minuten gewalkt worden war, wurde mit 6 Teilen eines handelsüblichen Fettlickers auf Naturfettbasis gefettet. Zum Schluß wurde mit 1 Teil Ameisensäure abgesäuert.

Zum Vergleich wurde ein zweites Leder in genau gleicher Weise nachgegergt, gefärbt und gefettet, nur wurde statt des erfindungsgemäß einzusetzenden Nachgerbstoffs ein handelsüblicher Polymergerbstoff auf Basis Acrylsäure/Acrylnitril verwendet.

Das erfindungsgemäß behandelte Leder war deutlich tiefer gefärbt.

### Beispiel 2

In einem mit Rückflußkühler und Rührer versehenen Reaktionsgefäß wurden 27 Teile Acrylsäure, 18 Teile Dimethylaminopropylmethacrylamid, 40 Teile Acrylnitril mit 80 Teilen Dimethylformamid und 20 Teilen Aceton gemischt, auf 85 °C erhitzt und mit 4 Teilen AIBN innerhalb von 1 Stunde versetzt. Die Innentemperatur stieg dabei auf 115 °C. Nach 1 stündiger Nachpolymerisation bei 115 °C wurde der Reaktionsansatz abgekühlt und mit 30 Teilen 20 %iger wäßriger NH₃-Lösung und 356 Teilen Wasser in Lösung gebracht. Es resultierte eine Lösung mit einem Feststoffgehalt von 19,2 %.

Die erhaltene Lösung wurde folgendermaßen zur Nachgerbung eingesetzt : Zunächst wurden 100 Teile falzfeuchtes Chromrindleder in 100 Teilen Wasser bei 30 °C mit 1 Teil Natriumformiat und 0,3 Teilen Natriumhydrogenkarbonat entsäuert. Anschließend wurde in 100 Teilen frischer wäßriger Flotte bei einer Temperatur von 40 °C zunächst mit 2 Teilen eines handelsüblichen neutralisierten Hilfsgerbstoffs auf Basis Naphthalinsulfonsäure 20 Minuten gewalkt. Danach wurden der Flotte 9 Teile der wie oben beschrieben erhaltenen Gerbstofflösung zugesetzt und weitere 60 Minuten gewalkt. Anschließend wurde mit 1 Teil Acid Brown 165 in der gleichen Flotte gefärbt und danach mit 5 Teilen eines handelsüblichen Kombinationslickers gefettet. Schließlich wurde noch mit 1 Teil Ameisensäure abgesäuert.

Zum Vergleich wurde ein zweites Leder in genau gleicher Weise nachgegerbt, gefärbt und gefettet, nur wurde statt des erfindungsgemäßen Nachgerbstoffs der Gerbstoff gemäß DE-A-28 43 233 Beispiel 1 eingesetzt.

Das mit dem erfindungsgemäßen Gerbstoff behandelte Leder war wieder deutlich tiefer gefärbt.

### Beispiel 3

In einem mit Rückflußkühler und Rührer versehenen Reaktionsgefäß wurden 56 Teile Acrylnitril, 18 Teile Dimethylaminopropylmethacrylamid, 27 Teile Acrylsäure, 38 Teile Essigsäure, 1,3 Teile Kaliumperoxidisulfat in 509 Teilen Wasser gelöst und auf 85 °C erhitzt. Nach 2 Stunden resultierte eine grobteilige Dispersion mit dem Feststoffgehalt 13,4 %, die durch Zusatz von NH₃ bis zur schwach basischen Reaktion in eine Lösung umgewandelt wurde.

Der erhaltene Gerbstoff wurde gemäß Beispiel 2 eingesetzt. Man erhielt ein sehr tief gefärbtes Leder.

### Beispiel 4

In einem mit Rückflußkühler und Rührer versehenen Reaktionsgefäß wurden 27 Teile Acrylsäure, 18 Teile Dimethylaminopropylmethacrylamid, 65 Teile Acrylnitril mit 80 Teilen Dimethylforma-' mid gemischt, auf 85 °C erhitzt und mit 4 Teilen Azoisobuttersäuredinitril innerhalb von 1 Stunde versetzt. Die Innentemperatur stieg dabei auf 126 °C. Nach 0,5 stündiger Nachpolymerisation bei dieser Temperatur wurde abgekühlt und das Reaktionsprodukt mit 30 Teilen 20 %iger wäßriger NH₃-Lösung und 540 Teilen Wasser in Lösung gebracht. Es resultierte eine Lösung mit dem Feststoffgehalt von 16,5 %.

Das damit analog Beispiel 2 hergestellte Leder war sehr tief 'gefärbt.

### Beispiel 5

In einem mit Rückflußkühler und Rührer versehenen Reaktionsgefäß wurden 27 Teile Acrylsäure, 18 Teile Dimethylaminopropylmethacrylamid, 55 Teile Acrylnitril mit 70 Teilen Dimethylformamid und 17 Teilen Aceton gemischt, auf 85 °C erhitzt und mit 3,5 Teilen Azoisobuttersäuredinitril innerhalb von 1 Stunde versetzt. Die Innentemperatur stieg dabei auf 120 °C. Nach lstündiger Nachpolymerisation wurde abgekühlt und der Ansatz durch Zugabe von 26 Teilen 20 %iger wäßriger NH₃-Lösung und 312 Teilen Wasser gelöst. Es resultierte eine Lösung mit dem Feststoffgehalt 24,1 %.

Das damit analog Beispiel 2 hergestellte Leder war in einem tiefen Ton gefärbt.

### Beispiel 6

In einem mit Rückflußkühfer und Rührer versehenen Reaktionsgefäß wurden 27 Teile Acrylsäure, 18 Teile Dimethylaminopropylmethacrylamid, 60 Teile Acrylnitril mit 80 Teilen Dimethylformamid gemischt, auf 85 °C erhitzt und mit 4 Teilen Azoisibuttersäuredinitril innerhalb von 1 Stunde versetzt. Die Innentemperatur stieg dabei auf 125 °C. Nach 0,5stündiger Nachpolymerisation wurde abgekühlt und der Ansatz durch Zugabe von 30 Teilen 20 %iger wäßriger NH₃-Lösung und 540 Teilen Wasser gelöst. Es resultierte eine Lösung mit dem Feststoffgehalt 14,2 %.

Das damit analog Beispiel 2 hergestellte Leder war in einem tiefen Ton gefärbt.

### Beispiel 7

In einem mit Rückflußkühler und Rührer versehenen Reaktionsgefäß wurden 61 Teile Acrylnitril, 30 Teile Acrylsäure, 9,6 Teile Dimethylaminopropylmethacrylamid, 80 Teile Dimethylformamid (DMF) und 20 Teile Aceton gemischt und auf 75 °C erhitzt. Dann wurden innerhalb von 60 Minuten 4 Teile AIBN in 4 Portionen zugegeben. Nach einstündiger Nachpolymerisation bei 75 °C wurde der Reaktionsansatz abgekühlt und in einer Mischung von 286 Teilen Wasser und 30 Teilen konzentrierter wäßriger Ammoniaklösung (NH₃) gelöst. Es wurde eine Lösung mit einem Feststoffgehalt von 18,7 % erhalten.

Das damit analog Beispiel 2 hergestellte Leder war in einem vollen Ton gefärbt.

### Beispiel 8

In einem mit Rückflußkühler und Rührer versehenen Reaktionsgefäß wurden 48 Teile Acrylnitril, 39 Teile Acrylsäure, 13 Teile Dimethylaminopropylmethacrylamid, 80 Teile DMF und 20 Teile Aceton auf 85 °C erhitzt und innerhalb von 60 Minuten mit 4 Teilen AIBN in 4 Portionen versetzt. Nach einstündiger Nachpolymerisation wurde die Masse abgekühlt und in einer Mischung von 332 Teilen Wasser und 30 Teilen NH₃ gelöst. Es resultierte eine Lösung mit dem Feststoffgehalt 22,6 %.

Der erhaltene Gerbstoff wurde gemäß Beispiel 2 eingesetzt. Man erhielt ein tief gefärbtes Leder.

### Beispiel 9

In einem mit Rückflußkühler und Rührer versehenen Reaktionsgefäß wurden 20 Teile Acrylnitril, 18 Teile Dimethylaminopropylmethacrylamid, 27 Teile Acrylsäure, 80 Teile DMF und 20 Teile Aceton auf 85 °C erhitzt. Dann wurden innerhalb von 60 Minuten 4 Teile AIBN in 4 Portionen zugegeben. Nach einstündiger Nachpolymerisation wurde abgekühlt und in einer Mischung aus 356 Teilen Wasser und 30 Teilen NH₃ gelöst. Die Lösung hatte einen Feststoffgehalt von 15,8 %.

Der erhaltene Gerbstoff wurde gemäß Beispiel 2 eingesetzt. Man erhielt ein sehr tief gefärbtes Leder.

## Patentansprüche

1. Verfahren zum Nachgerben von mineralisch gegerbtem Leder durch Behandeln desselben mit einer wäßrigen Lösung von 0,025 bis 2,5 Gew. %, bezogen auf Falzgewicht, eines wasserlöslichen, amino- und carboxylgruppenhaltigen Polymergerbstoffs bei einer Flottenlänge von 30 bis 300 %, bezogen auf Falzgewicht, pH-Werten im Bereich von 3,5 bis 6 und Temperaturen im Bereich von 10 bis 70 °C, dadurch gekennzeichnet, daß man einen Polymergerbstoff einsetzt, der Acrylsäure oder Methacrylsäure, N-(3-Dimethylaminopropyl)-methacrylamid und Acrylnitril und oder Acrylamid als Monomere enthält und dessen K-Wert 15 bis 80, Carboxylgruppengehalt 6 bis 40 Gew.% des gesamten Polymeren und Zahlenverhältnis von tertiären Amino- zu Carboxylgruppen 1 : 20 bis 17 : 20 betragen.

2. Verfahren zum Nachgerben nach Anspruch 1, dadurch gekennzeichnet, daß man einen Polymergerbstoff einsetzt, dessen Carboxylgruppengehalt 12 bis 30 Gew.% des gesamten Polymeren, K-Wert 20 bis 60 und Zahlenverhältnis tertiäre Amino- zu Carboxylgruppen 1 : 8 bis 1 : 2 betragen.

## Claims

1. A process for retanning mineral-tanned leather by treating it with an aqueous solution containing from 0.025 to 2.5 % by weight, based on shaved weight, of a water-soluble carboxyl- containing polymer tanning agent, using a liquor ratio of from 30 to 300 %, at a pH of from 3.5 to 6 and a temperature of from 10 to 70 °C, wherein the polymer tanning agent employed contains acrylic acid, methacrylic acid, N-(3-dimethylaminopropyl)-methacrylamide, acrylonitrile and/or acrylamide units, has a K value of from 15 to 80 and contains from 6 to 40 % by weight, based on the total polymer, of carboxyl groups, and the ratio of tertiary amino groups to carboxyl groups is 1-17 : 20.

2. A retanning process as claimed in claim 1, wherein the polymer tanning agent employed contains from 12 to 30 % by weight, based on the total polymer, of carboxyl groups, and has a K value of from 20 to 60, and the ratio of tertiary amino groups to carboxyl groups is 1 : 2-8.

## Revendications

1. Procédé de retannage de cuir tanné au minéral, par traitement de ce cuir avec une solution aqueuse de 0,025 à 2,5 % en poids, par rapport au poids de cuir dérayé, ou en tripe, d'un tannin polymère à groupes amino et carboxyle, soluble dans l'eau, avec une longueur de bain de 30 à 300 %, par rapport au poids du cuir en tripe, une valeur de pH de 3,5 à 6 et des températures comprises entre 10 et 70 °C, caractérisé par le fait qu'on met en oeuvre un tannin polymère qui contient, comme monomère, de l'acide acrylique ou méthacrylique, du N-(3-diméthylaminopropyl)-méthacrylamide et acrylonitrile et/ou acrylamide, et dont l'indice K est de 15 à 80, la teneur en groupes carboxyle est de 6 à 40 % en poids de tout le polymère et le rapport numérique des groupes amino tertiaires aux groupes carboxyle est de 1/20 à 17/20.

2. Procédé de retannage selon la revendication 1, caractérisé par le fait que l'on met en oeuvre un tannin polymère dont la teneur en groupes carboxyle est de 12 à 30 % en poids de tout le polymère, l'indice K est de 20 à 60 et le rapport numérique des groupes amino tertiaires aux groupes carboxyle est de 1/8 à 1/2.
